# EUROPÄISCHE PATENTSCHRIFT

(11) **EP 3 676 419 B1**
(45) Veröffentlichungstag und Bekanntmachung des Hinweises auf die Patenterteilung: **11.10.2023**
(21) Anmeldenummer: 18756454.7
(22) Anmeldetag: 28.08.2018
(51) Int. Cl.: C23C 22/13, C23C 22/18, C23C 22/36, C23C 22/78, C23C 22/83, C11D 1/00, C23G 1/20, C11D 7/14, C11D 7/16, C11D 7/26, C11D 7/36, C23C 22/80, C23G 1/16, C23G 1/18, C11D 11/00, C11D 7/10

(54) **VERBESSERTES VERFAHREN ZUR NICKELFREIEN PHOSPHATIERUNG VON METALLISCHEN OBERFLÄCHEN**
IMPROVED METHOD FOR NICKEL-FREE PHOSPHATING OF METALLIC SURFACES
PROCÉDÉ AMÉLIORÉ DE PHOSPHATAGE SANS NICKEL DES SURFACES MÉTALLIQUES

(30) Priorität: 31.08.2017 EP 17188783
(43) Veröffentlichungstag der Anmeldung: 08.07.2020
(73) Patentinhaber: Chemetall GmbH, 60487 Frankfurt (DE)
(72) Erfinder: DAHLENBURG, Olaf, 60487 Frankfurt am Main (DE); KOLBERG, Thomas, 60487 Frankfurt am Main (DE); SEIDER, Lisa, 60487 Frankfurt am Main (DE)
(74) Vertreter: BASF IP Association
(86) Internationale Anmeldenummer: PCT/EP2018/073056
(87) Internationale Veröffentlichungsnummer: WO 2019/042951

(56) Entgegenhaltungen:
- EP-A1- 0 264 151
- WO-A1-93/23522
- WO-A1-95/08007
- WO-A2-02/070782
- CN-A- 105 369 271
- DE-A1- 19 854 431
- DE-A1-102016 205 815
- DE-B- 1 074 358

## Beschreibung

Die vorliegende Erfindung betrifft ein Verfahren zur im Wesentlichen nickelfreien Phosphatierung einer metallischen Oberfläche unter Verwendung einer speziellen Reinigerzusammensetzung und die Verwendung dieses Verfahrens in der Automobilindustrie.

Aus dem Stand der Technik sind Phosphatbeschichtungen auf metallischen Oberflächen bekannt. Solche Beschichtungen dienen dem Korrosionsschutz der metallischen Oberflächen und darüber hinaus auch als Haftvermittler für nachfolgende Lackschichten.

Solche Phosphatbeschichtungen kommen vor allem im Bereich der Automobilindustrie sowie der Allgemeinindustrie zum Einsatz.

Bei den nachfolgenden Lackschichten handelt es sich neben Pulverlacken und Nasslacken vor allem um kathodisch abgeschiedene Elektrotauchlacke (KTL). Da bei der Abscheidung von KTL ein Strom zwischen metallischer Oberfläche und Behandlungsbad fließen muss, ist es wichtig eine definierte elektrische Leitfähigkeit der Phosphatbeschichtung einzustellen, um eine effiziente und homogene Abscheidung zu gewährleisten.

Daher werden Phosphatbeschichtungen üblicherweise mittels einer nickelhaltigen Phosphatierlösung aufgebracht. Das dabei elementar oder als Legierungsbestandteil, z.B. Zn/Ni, abgeschiedene Nickel sorgt für eine geeignete Leitfähigkeit der Beschichtung bei der anschließenden Elektrotauchlackierung.

Nickelionen sind jedoch ob ihrer hohen Toxizität und Umweltschädlichkeit nicht mehr als Bestandteil von Behandlungslösungen erwünscht und sollten daher nach Möglichkeit vermieden oder zumindest in ihrem Gehalt reduziert werden.

Die Verwendung von nickelfreien oder nickelarmen Phosphatierlösungen ist zwar prinzipiell bekannt. Diese ist jedoch auf bestimmte Substrate wie Stahl begrenzt. Eine nickelfreie Phosphatierlösung ist aus der DE19854431 A1 bekannt.

Bei den genannten nickelarmen oder nickelfreien Systemen können zudem bei gegebenen KTL-Abscheidebedingungen aufgrund einer nicht optimalen Substratoberfläche schlechte Korrosionsschutz- und Lackhaftungswerte resultieren.

Aufgabe der vorliegenden Erfindung war es daher, ein Verfahren bereitzustellen, mit dem metallische Oberflächen im Wesentlichen nickelfrei phosphatiert werden können, wobei die vorgenannten Nachteile des Standes der Technik vermieden werden.

Gelöst wird diese Aufgabe durch ein Verfahren nach Anspruch 1 und die Verwendung nach Anspruch 10.

Bei dem erfindungsgemäßen Verfahren zur im Wesentlichen nickelfreien Phosphatierung einer metallischen Oberfläche wird eine metallische Oberfläche nacheinander mit den folgenden Zusammensetzungen behandelt:
i) mit einer alkalischen, wässrigen Reinigerzusammensetzung, welche mindestens ein wasserlösliches Silikat enthält und dann
ii) mit einer sauren, wässrigen, im Wesentlichen nickelfreien Phosphatierzusammensetzung, welche Zinkionen, Manganionen und Phosphationen umfasst.

### Definitionen:

Einerseits kann eine unbeschichtete metallische Oberfläche, andererseits kann aber auch eine bereits konversionsbeschichtete metallische Oberfläche mit dem erfindungsgemäßen Verfahren behandelt werden. Wenn im Folgenden von einer "metallischen Oberfläche" die Rede ist, soll daher immer auch eine bereits konversionsbeschichtete metallische Oberfläche mitumfasst sein. Bevorzugt handelt es sich jedoch um eine unbeschichtete metallische Oberfläche.

Als "wässrige Zusammensetzung" wird im Sinne der vorliegenden Erfindung eine solche Zusammensetzung bezeichnet, welche zumindest zum Teil, vorzugsweise zum überwiegenden Teil, d.h. zu mehr als 50 Gew.-%, Wasser als Lösungsmittel/Dispersionsmedium enthält. Sie kann neben gelösten Bestandteilen auch grobdisperse Bestandteile umfassen. Es kann sich also bspw. um eine Emulsion handeln. Bevorzugt handelt es sich jedoch um eine Lösung, also um eine solche Zusammensetzung, die keine grob dispergierten Bestandteile enthält.

Wenn im Folgenden von einem "wasserlöslichen Silikat" die Rede ist, ist ein Silikat gemeint, das bei 25 °C eine Wasserlöslichkeit (in VE-Wasser) von mindestens 1 mg/l, bevorzugt von mindestens 10 mg/l, weiter bevorzugt von mindestens 100 mg/l, weiter bevorzugt von mindestens 1 g/l, weiter bevorzugt von mindestens 10 g/l, weiter bevorzugt von mindestens 100 g/l, weiter bevorzugt von mindestens 200 g/l, weiter bevorzugt von mindestens 300 g/l und besonders bevorzugt von mindestens 350 g/l aufweist. Dabei kann das Silikat auch als kolloidale Lösung vorliegen.

Enthält eine Zusammensetzung weniger als 0,01 g/L Nickelionen soll sie im Sinne der vorliegenden Erfindung als "im Wesentlichen nickelfrei" gelten.

Im Sinne der vorliegenden Erfindung ist mit "Phosphationen" auch Hydrogenphosphat, Dihydrogenphosphat und Phosphorsäure gemeint. Zudem sollen Pyrophosphorsäure und Polyphosphorsäure sowie alle ihre teilweise und vollständig deprotonierten Formen mitumfasst sein.

Unter "Metallion" wird im Sinne der vorliegenden Erfindung entweder ein Metallkation, ein komplexes Metallkation oder ein komplexes Metallanion verstanden.

Bei der metallischen Oberfläche handelt es sich vorzugsweise um Stahl, eine Stahllegierung, eine Feuerverzinkung, eine elektrolytische Verzinkung, eine Zinklegierung wie Zn/Fe oder Zn/Mg, Aluminium oder eine Aluminiumlegierung. Bei der Feuerverzinkung sowie der elektrolytischen Verzinkung handelt es sich jeweils insbesondere um eine solche auf Stahl. Insbesondere ist die metallische Oberfläche zumindest teilweise verzinkt.

Das erfindungsgemäße Verfahren eignet sich in besonderem Maße für Multimetallanwendungen, insbesondere für metallische Oberflächen, welche neben einer Verzinkung auf Stahl, vorzugsweise einer Feuerverzinkung und einer elektrolytischen Verzinkung, Aluminium und/oder eine Aluminiumlegierung, vorzugsweise eine Aluminiumlegierung enthalten.

Die metallische Oberfläche wird vor der Behandlung mit der sauren, wässrigen, im Wesentlichen nickelfreien Phosphatierzusammensetzung (Schritt ii) erfindungsgemäß erst in einer alkalischen, wässrigen Reinigerzusammensetzung gereinigt (Schritt i), insbesondere entfettet. Hierzu kann gegebenenfalls auch zusätzlich eine saure oder neutrale Beizzusammensetzung verwendet werden.

Die Reinigerzusammensetzung kann dabei aus einem Konzentrat durch Verdünnen mit einem geeigneten Lösungsmittel, bevorzugt mit Wasser, vorzugsweise um einen Faktor zwischen 1,5 und 1000, weiter bevorzugt zwischen 50 und 200, und erforderlichenfalls Zugabe einer pH-Wert modifizierenden Substanz erhalten werden.

Das in der Reinigerzusammensetzung enthaltene mindestens eine wasserlösliche Silikat bewirkt eine bessere Reinigungswirkung und reduziert den Beizangriff im Reinigungsbad (inhibierende Wirkung).

Das mindestens eine wasserlösliche Silikat umfasst hierbei erfindungsgemäß mindestens ein Wasserglas, insbesondere ein Lithiumwasserglas, ein Natronwasserglas und/oder ein Kaliwasserglas, besonders bevorzugt ein Natronwasserglas und/oder ein Kaliwasserglas, und/oder mindestens ein Metasilikat wie beispielsweise Dinatriummetasilikat (Na₂SiO₃).

Besonders bevorzugt umfasst das mindestens eine wasserlösliche Silikat ein Natronwasserglas oder ein Kaliwasserglas.

Bei dem Natronwasserglas handelt es sich bevorzugt um ein solches mit einem molaren Na₂O : SiO₂-Verhältnis im Bereich von 1 bis 4. Bei dem Kaliwasserglas handelt es sich ebenfalls bevorzugt um ein solches mit einem molaren K₂O : SiO₂-Verhältnis im Bereich von 1 bis 4.

Das mindestens eine wasserlösliche Silikat liegt erfindungsgemäß in einer Gesamtkonzentration im Bereich von 0,01 bis 15 g/l, bevorzugt von 0,2 bis 13 g/l und besonders bevorzugt von 0,5 bis 10 g/l vor.

Die Reinigerzusammensetzung kann neben dem mindestens einen wasserlöslichen Silikat mindestens ein kationisches, nichtionisches und/oder anionisches Tensid und/oder andere Zusätze, insbesondere Komplexbildner, Oxidationsmittel, Öle und/oder Hilfsstoffe wie z.B. Lösevermittler, Borat und/oder Carbonat enthalten.

Die Zugabe von mindestens einem Komplexbildner und/oder mindestens einem Oxidationsmittel hat sich hinsichtlich der erzielten Korrosionsschutz- und Lackhaftungswerte als vorteilhaft erwiesen und ist somit bevorzugt.

In der Reinigerzusammensetzung enthaltene Komplexbildner bewirken dabei eine Komplexierung von Wasserhärte und gelösten Kationen, welche durch den Beizangriff im Reinigerbad in Lösung gehen bzw. vorliegen.

Bevorzugte Komplexbildner sind dabei zum einen phosphorhaltige Komplexbildner.

Diese sind insbesondere phosphatbasierte Komplexbildner - bevorzugt wiederum kondensierte Phosphate wie z.B. Pyrophosphate, Tripolyphosphate und andere Polyphosphate - sowie Phosphonsäuren wie z.B. 1-Hydroxyethan-(1,1-diphosphonsäure) (HEDP) und deren Salze.

Die phosphorhaltigen, insbesondere die phosphatbasierten Komplexbildner liegen vorzugsweise in einer Gesamtkonzentration im Bereich von 0,01 bis 15 g/l, weiter bevorzugt von 0,05 bis 13 g/l und besonders bevorzugt von 0,1 bis 10 g/l (berechnet als Tetrakaliumpyrophosphat) vor.

Bevorzugte Komplexbildner sind zum anderen Hydroxycarbonsäuren, die zumindest eine Hydroxylgruppe sowie zumindest eine Carboxylgruppe aufweisen, und deren Salze, insbesondere Zuckersäuren und deren Salze, besonders bevorzugt Heptonat und Gluconat. Ganz besonders bevorzugt ist Gluconat. Solche Komplexbildener liegen vorzugsweise in einer Gesamtkonzentration im Bereich von 0,01 bis 6 g/l, weiter bevorzugt von 0,05 bis 5 g/l und besonders bevorzugt von 0,1 bis 4 g/l (berechnet als Natriumgluconat) vor.

Gemäß einer besonders bevorzugten Ausführungsform enthält die Reinigerzusammensetzung mindestens einen phosphorhaltigen Komplexbildner, insbesondere ein Pyrophosphat und/oder ein Tripolyphosphat, und mindestens eine Hydroxycarbonsäure oder deren Salz, insbesondere Gluconat. Ganz besonders bevorzugte Kombinationen sind dabei:
i) Tetrakaliumpyrophoshat und Gluconat,
ii) Pentanatriumtripolyphosphat und Gluconat.

Ein bevorzugtes Oxidationsmittel ist Nitrit. Die Oxidationsmittel liegen vorzugsweise in einer Gesamtkonzentration im Bereich von 10 bis 100 mg/l, besonders bevorzugt von 20 bis 50 mg/l (berechnet als Nitrit) vor.

Der Reinigerzusammensetzung werden vorzugsweise keine Eisenionen, insbesondere keine Eisen(III)ionen zugegeben. Gegebenenfalls im Reinigungsbad vorhandene Eisenionen stammen in diesem Fall ausschließlich von der behandelten metallischen Oberfläche.

Zur Einstellung der Alkalität der Reinigerzusammensetzung können einerseits insbesondere Natronlauge, Kalilauge, Ätznatron oder Ätzkali andererseits insbesondere Phosphorsäure verwendet werden.

Der pH-Wert der Reinigerzusammensetzung liegt dabei erfindungsgemäß im Bereich von 10,7 bis 12,0, bevorzugt von 11,0 bis 12,0, weiter bevorzugt von 11,3 bis 12,0 und besonders bevorzugt im Bereich von 11,5 bis 12,0.

Die Reinigerzusammensetzung weist vorzugsweise eine Temperatur im Bereich von 35 bis 70, weiter bevorzugt von 40 bis 65 und besonders bevorzugt von 45 bis 60 °C auf. Die Behandlung der metallischen Oberfläche mit der Reinigerzusammensetzung erfolgt bevorzugt für 30 bis 600, besonders bevorzugt für 60 bis 480 und ganz besonders bevorzugt für 90 bis 360 Sekunden, vorzugsweise mittels Tauchen oder Spritzen, oder der Kombination aus beidem.

Gemäß einer bevorzugten Ausführungsform wird die metallische Oberfläche zunächst für 30 bis 90 Sekunden mit der Reinigerzusammensetzung besprüht und anschließend für 100 bis 300 Sekunden in diese getaucht.

Nach dem Reinigen/Beizen und vor der Behandlung der metallischen Oberfläche mit der Phosphatierzusammensetzung findet vorteilhafterweise noch mindestens ein Spülen der metallischen Oberfläche mit Wasser statt, wobei dem Wasser gegebenenfalls auch ein in Wasser gelöster Zusatzstoff wie z. B. ein Nitrit oder Tensid zugesetzt sein kann.

Vor der Behandlung der metallischen Oberfläche mit der Phosphatierzusammensetzung ist es weiterhin vorteilhaft, die metallische Oberfläche noch mit einer Aktivierungszusammensetzung zu behandeln. Die Aktivierungszusammensetzung dient dazu, eine Vielzahl von feinsten Phosphatpartikeln als Impfkristalle auf der metallischen Oberfläche abzusetzen. Diese helfen im nachfolgenden Verfahrensschritt, im Kontakt mit der Phosphatierzusammensetzung - vorzugsweise ohne zwischenzeitliche Spülung - eine insbesondere kristalline Phosphatschicht mit einer möglichst hohen Zahl dicht angeordneter feiner Phosphatkristalle oder eine weitgehend geschlossene Phosphatschicht auszubilden.

Als Aktivierungszusammensetzungen kommen dabei insbesondere alkalische Zusammensetzungen auf Basis von Titanphosphat oder Zinkphosphat in Betracht.

Es kann aber auch von Vorteil sein, Aktivierungsmittel, insbesondere Titanphosphat oder Zinkphosphat, bereits der Reinigerzusammensetzung zuzugeben, also Reinigung und Aktivierung in einem Schritt durchzuführen.

Die saure, wässrige, im Wesentlichen nickelfreie Phosphatierzusammensetzung umfasst Zinkionen, Manganionen sowie Phosphationen.

Die Phosphatierzusammensetzung kann dabei aus einem Konzentrat durch Verdünnen mit einem geeigneten Lösungsmittel, bevorzugt mit Wasser, um einen Faktor zwischen 1,5 und 100, vorzugsweise zwischen 5 und 50, und erforderlichenfalls Zugabe einer pH-Wert modifizierenden Substanz erhalten werden.

Die Phosphatierzusammensetzung umfasst vorzugsweise die folgenden Komponenten in den folgenden bevorzugten und besonders bevorzugten Konzentrationsbereichen:

| | | |
|---|---|---|
| Zn | 0,3 bis 3,0 g/l | 0,5 bis 2,0 g/l |
| Mn | 0,3 bis 2,0 g/l | 0,5 bis 1,5 g/l |
| Phosphat (berechnet als P₂O₅) | 8 bis 25 g/l | 10 bis 18 g/l |
| freies Fluorid | 30 bis 250 mg/l | 50 bis 180 mg/l |
| Komplexfluorid (berechnet z.B. als SiF₆²⁻ und/oder BF₄⁻) | 0 bis 5 g/l | 0,5 bis 3 g/l |

Hinsichtlich der Manganionen hat sich aber bereits eine Konzentration im Bereich von 0,3 bis 2,5 g/l, hinsichtlich des freien Fluorids eine Konzentration im Bereich von 10 bis 250 mg/l als vorteilhaft herausgestellt.

Bei dem Komplexfluorid handelt es sich bevorzugt um Tetrafluoroborat (BF₄⁻) und/oder Hexafluorosilicat (SiF₆²⁻).

Vor allem bei der Behandlung von Aluminium und/oder verzinktem Material ist ein Gehalt an Komplexfluorid sowie Einfachfluorid, beispielsweise Natriumfluorid, in der Phosphatierzusammensetzung von Vorteil.

Al³⁺ ist in Phosphatiersystemen ein Badgift und kann durch Komplexierung mit Fluorid aus dem System entfernt werden, z.B. als Kryolith. Komplexfluoride werden dem Bad als "Fluoridpuffer" zugesetzt, da ansonsten der Fluoridgehalt schnell abfiele und keine Beschichtung mehr stattfände. Fluorid unterstützt so die Bildung der Phosphatschicht und führt hierdurch indirekt auch zu einer Verbesserung von Lackhaftung sowie Korrosionsschutz. Komplexfluorid hilft zudem auf verzinktem Material, Fehler wie Stippen zu vermeiden.

Insbesondere bei der Behandlung von Aluminium ist es weiterhin vorteilhaft, wenn die Phosphatierzusammensetzung einen Gehalt an Eisen(III)ionen aufweist. Die Eisen(III)ionen werden vorzugsweise der Phosphatierzusammensetzung zugesetzt. Bevorzugt wird hierbei ein Zugabemenge an Eisen(III)ionen im Bereich von 0,001 bis 0,2 g/l, weiter bevorzugt von 0,001 bis 0,1 g/l, weiter bevorzugt von 0,005 bis 0,1 g/l, besonders bevorzugt von 0,005 bis 0,05 g/l und ganz besonders bevorzugt von 0,005 bis 0,02 g/l.

Zudem enthält die Phosphatierzusammensetzung vorzugsweise mindestens einen Beschleuniger ausgewählt aus der Gruppe bestehend aus den folgenden Verbindungen in den folgenden bevorzugten und besonders bevorzugten Konzentrationsbereichen:

| | | |
|---|---|---|
| Nitroguanidin | 0,2 bis 3,0 g/l | 0,2 bis 1,55 g/l |
| H₂O₂ | 10 bis 100 mg/l | 15 bis 50 mg/l |
| Nitroguanidin / H₂O₂ | 0,2 bis 2,0 g/l / 10 bis 50 mg/l | 0,2 bis 1,5 g/l / 15 bis 30 mg/l |
| Nitrit | 30 bis 300 mg/l | 90 bis 150 mg/l |
| Hydroxylamin | 0,1 bis 5 g/l | 0,4 bis 3 g/l |

Hinsichtlich des Nitroguanidins hat sich aber bereits eine Konzentration im Bereich von 0,1 bis 3,0 g/l, hinsichtlich des H₂O₂ eine Konzentration im Bereich von 5 bis 200 mg/l als vorteilhaft herausgestellt.

Ganz besonders bevorzugt handelt es sich bei dem mindestens einen Beschleuniger um H₂O₂.

Bevorzugt enthält die Phosphatierzusammensetzung jedoch weniger als 1 g/l, weiter bevorzugt weniger als 0,5 g/l, besonders bevorzugt weniger als 0,2 g/l und ganz besonders bevorzugt weniger als 0,1 g/l Nitrat.

Insbesondere bei einer verzinkten Oberfläche bewirkt nämlich das Nitrat in der Phosphatierzusammensetzung eine zusätzliche Beschleunigung der Schichtbildungsreaktion, was zu niedrigeren Schichtgewichten führt aber vor allem den Einbau des Mangans in den Kristall verringert. Ist der Mangangehalt der Phosphatbeschichtung jedoch zu gering, geht dies zu Lasten ihrer Alkalibeständigkeit.

Die Alkalibeständigkeit spielt wiederum bei einer nachfolgenden kathodischen Elektrotauchlackabscheidung eine entscheidende Rolle. Hierbei kommt es an der Substratoberfläche zu einer elektrolytischen Spaltung von Wasser: Es bilden sich Hydroxidionen. Dies führt dazu, dass der der pH-Wert an der Grenzfläche des Substrates ansteigt. Zwar kann erst hierdurch der Elektrotauchlack agglomeriert und abgeschieden werden. Allerdings kann der erhöhte pH-Wert auch die kristalline Phosphatschicht schädigen.

Die Phosphatierzusammensetzung weist vorzugsweise eine Temperatur im Bereich von 30 bis 55 °C auf.

Des Weiteren lässt sich die Phosphatierzusammensetzung durch die folgenden bevorzugten und besonders bevorzugten Parameterbereiche charakterisieren:

| | | |
|---|---|---|
| FS | 0,3 bis 2,0 | 0,7 bis 1,6 |
| FS (verd.) | 0,5 bis 8 | 1 bis 6 |
| GSF | 12 bis 28 | 22 bis 26 |
| GS | 12 bis 45 | 18 bis 35 |
| S-Wert | 0,01 bis 0,2 | 0,03 bis 0,15 |
| Temperatur | 30 bis 50 °C | 35 bis 45 °C |

Hinsichtlich des FS-Parameters hat sich aber bereits ein Wert im Bereich von 0,2 bis 2,5, hinsichtlich der Temperatur eine solche im Bereich von 30 bis 55 °C als vorteilhaft herausgestellt.

Hierbei steht "FS" für freie Säure, "FS (verd.)" für freie Säure (verdünnt), "GSF" für Gesamtsäure nach Fischer, "GS" für Gesamtsäure und "S-Wert" für Säurewert.

Die Ermittlung dieser Parameter wird im Rahmen der analytischen Kontrolle der Phosphatierchemikalien durchgeführt und dient der laufenden Überwachung des arbeitenden Phosphatierbades (vgl. W. Rausch "Die Phosphatierung von Metallen", Eugen G. Leuze Verlag, 3. Auflage, 2005, Kapitel 8, S. 332 ff.):
*Freie Säure (FS):*
(Siehe W. Rausch "Die Phosphatierung von Metallen", Eugen G. Leuze Verlag, 3. Auflage, 2005, Kapitel 8.1, S. 333-334)

Zur Bestimmung der freien Säure werden 10 ml der Phosphatierzusammensetzung in ein geeignetes Gefäß, beispielsweise einen 300 ml-Erlenmeyerkolben pipettiert. Enthält die Phosphatierzusammensetzung Komplexfluoride, werden der Probe noch 2-3 g Kaliumchlorid zugegeben. Sodann wird unter Verwendung eines pH-Meters und einer Elektrode mit 0,1 M NaOH bis zu einem pH-Wert von 3,6 titriert. Die dabei verbrauchte Menge an 0,1 M NaOH in ml pro 10 ml der Phosphatierzusammensetzung ergibt den Wert der freien Säure (FS) in Punkten.
*Freie Säure (verdünnt) (FS (verd.)):*
(Siehe W. Rausch "Die Phosphatierung von Metallen", Eugen G. Leuze Verlag, 3. Auflage, 2005, Kapitel 8.1, S. 333-334)

Zur Bestimmung der freien Säure (verdünnt) werden 10 ml der Phosphatierzusammensetzung in ein geeignetes Gefäß, beispielsweise in einen 300 ml-Erlenmeyerkolben pipettiert. Anschließend werden 150 ml VE-Wasser zugegeben. Unter Verwendung eines pH-Meters und einer Elektrode wird mit 0,1 M NaOH bis zu einem pH-Wert von 4,7 titriert. Die dabei verbrauchte Menge an 0,1 M NaOH in ml pro 10 ml der verdünnten Phosphatierzusammensetzung ergibt den Wert der freien Säure (verdünnt) (FS (verd.)) in Punkten. Über die Differenz zur freien Säure (FS) kann der Gehalt an Komplexfluorid ermittelt werden. Wenn diese Differenz mit dem Faktor 0,36 multipliziert wird, ergibt sich der Gehalt an Komplexfluorid als SiF₆²⁻ in g/l.
*Gesamtsäure nach Fischer (GSF):*
(Siehe W. Rausch "Die Phosphatierung von Metallen", Eugen G. Leuze Verlag, 3. Auflage, 2005, Kapitel 8.2, S. 334-336)

Im Anschluss an die Ermittlung der freien Säure (verdünnt) wird die verdünnte Phosphatierzusammensetzung nach Zusatz von Kaliumoxalatlösung unter Verwendung eines pH-Meters und einer Elektrode mit 0,1 M NaOH bis zu einem pH-Wert von 8,9 titriert. Der Verbrauch an 0,1 M NaOH in ml pro 10 ml der verdünnten Phosphatierzusammensetzung ergibt hierbei die Gesamtsäure nach Fischer (GSF) in Punkten. Wenn dieser Wert mit 0,71 multipliziert wird, ergibt sich der Gesamtgehalt an Phosphationen gerechnet als P₂O₅.
*Gesamtsäure (GS):*
(Siehe W. Rausch "Die Phosphatierung von Metallen", Eugen G. Leuze Verlag, 3. Auflage, 2005, Kapitel 8.3, S. 336-338)

Die Gesamtsäure (GS) ist die Summe aus den enthaltenen zweiwertigen Kationen sowie freien und gebundenen Phosphorsäuren (letztere sind Phosphate). Sie wird durch den Verbrauch an 0,1 M NaOH unter Verwendung eines pH-Meters und einer Elektrode bestimmt. Dazu werden 10 ml der Phosphatierzusammensetzung in ein geeignetes Gefäß, beispielsweise einen 300 ml-Erlenmeyerkolben pipettiert und mit 25 ml VE-Wasser verdünnt. Anschließend wird mit 0,1 M NaOH bis zu einem pH-Wert von 9 titriert. Der Verbrauch in ml pro 10 ml der verdünnten Phosphatierzusammensetzung entspricht hierbei der Punktzahl der Gesamtsäure (GS).
*Säurewert (S-Wert):*
(Siehe W. Rausch "Die Phosphatierung von Metallen", Eugen G. Leuze Verlag, 3. Auflage, 2005, Kapitel 8.4, S. 338)

Der sogenannte Säurewert (S-Wert) steht für das Verhältnis FS : GSF und ergibt sich durch Division des Wertes der freien Säure (FS) durch den Wert der Gesamtsäure nach Fischer (GSF).

Überraschend war die weitere Verbesserung der Lackhaftung, insbesondere auf feuerverzinkten Oberflächen, durch das Einstellen eines Säurewertes im Bereich von 0,03 bis 0,065, insbesondere im Bereich von 0,04 bis 0,06.

Es hat sich überraschenderweise herausgestellt, dass insbesondere im Falle von Stahl oder einer Feuerverzinkung als metallische Oberfläche eine Temperatur der Phosphatierzusammensetzung von weniger als 45 °C, bevorzugt im Bereich zwischen 35 und 45 °C zu weiter verbesserten Korrosions- und Lackhaftungswerten führt.

Die Behandlung der metallischen Oberfläche mit der Phosphatierzusammensetzung erfolgt bevorzugt für 30 bis 480, besonders bevorzugt für 60 bis 300 und ganz besondere bevorzugt für 90 bis 240 Sekunden, vorzugsweise mittels Tauchen oder Spritzen.

Durch die Behandlung der metallischen Oberfläche mit der Phosphatierzusammensetzung werden je nach behandelter Oberfläche die folgenden bevorzugten und besonders bevorzugten Zinkphosphat-Schichtgewichte auf der metallischen Oberfläche erzielt (ermittelt mit Röntgenfluoreszenzanalyse (RFA)):

| Behandelte Oberfläche | Zinkphosphat-Schichtgewicht (g/m²) | |
|---|---|---|
| Stahl | 0,5 bis 6 | 1 bis 5 |
| Feuerverzinkung | 1,0 bis 6 | 1,5 bis 5 |
| elektrolytische Verzinkung | 1,0 bis 6 | 1,5 bis 5 |
| Aluminium | 0,5 bis 6 | 1 bis 5 |

Vorzugsweise wird die metallische Oberfläche nach der Behandlung mit der Phosphatierzusammensetzung gespült, weiter bevorzugt mit vollentsalztem Wasser oder Stadtwasser gespült.

Erfindungsgemäß wird die bereits mit der Phosphatierzusammensetzung behandelte, also phosphatbeschichtete, metallische Oberfläche noch mit einer wässrigen Nachspülzusammensetzung behandelt. Dabei wird die metallische Oberfläche vor der Behandlung mit der Nachspülzusammensetzung gegebenenfalls getrocknet.

Die Nachspülzusammensetzung kann dabei aus einem Konzentrat durch Verdünnen mit einem geeigneten Lösungsmittel, bevorzugt mit Wasser, um einen Faktor zwischen 1,5 und 1000, vorzugsweise zwischen 5 und 700, und erforderlichenfalls Zugabe einer pH-Wert modifizierenden Substanz erhalten werden.

Durch die Behandlung mit der Nachspülzusammensetzung lässt sich die elektrische Leitfähigkeit der phosphatbeschichteten Metalloberfläche gezielt einstellen, indem definierte Poren in der Phosphatschicht erzeugt werden. Dabei kann die Leitfähigkeit entweder größer, gleich groß oder kleiner als die einer entsprechenden mit einer nickelhaltigen Phosphatbeschichtung versehenen Metalloberfläche sein.

Die eingestellte elektrische Leitfähigkeit der phosphatbeschichteten Metalloberfläche lässt sich dabei über die Variation der Konzentration eines gegebenen Metallions bzw. Polymers in der Nachspülzusammensetzung beeinflussen.

Gemäß einer Ausführungsform enthält die Nachspülzusammensetzung mindestens eine Art Metallionen ausgewählt aus der Gruppe bestehend aus den Ionen der folgenden Metalle in den folgenden bevorzugten, besonders bevorzugten und ganz besonders bevorzugten Konzentrationsbereichen (alle berechnet als entsprechendes Metall):

| | | | |
|---|---|---|---|
| Mo | 1 bis 500 mg/l | 10 bis 250 mg/l | 20 bis 150 mg/l |
| Cu | 1 bis 1000 mg/l | 100 bis 500 mg/l | 150 bis 225 mg/l |
| Ag | 1 bis 500 mg/l | 5 bis 300 mg/l | 20 bis 150 mg/l |
| Au | 1 bis 500 mg/l | 10 bis 300 mg/l | 20 bis 200 mg/l |
| Pd | 1 bis 200 mg/l | 5 bis 100 mg/l | 15 bis 60 mg/l |
| Sn | 1 bis 500 mg/l | 2 bis 200 mg/l | 3 bis 100 mg/l |
| Sb | 1 bis 500 mg/l | 2 bis 200 mg/l | 3 bis 100 mg/l |
| Ti | 20 bis 500 mg/l | 50 bis 300 mg/l | 50 bis 150 mg/l |
| Zr | 20 bis 500 mg/l | 50 bis 300 mg/l | 50 bis 150 mg/l |
| Hf | 20 bis 500 mg/l | 50 bis 300 mg/l | 50 bis 150 mg/l |

Die in der Nachspülzusammensetzung enthaltenen Metallionen scheiden sich entweder in Form eines Salzes, welches das entsprechende Metallkation (z.B. Molybdän oder Zinn) bevorzugt in mindestens zwei Oxidationsstufen enthält - insbesondere in Form eines Oxid-Hydroxyds, eines Hydroxyds, eines Spinells oder eines Defektspinells - oder elementar auf der zu behandelnden Oberfläche ab (z.B. Kupfer, Silber, Gold oder Palladium).

Erfindungsgemäß handelt es sich bei den Metallionen um Molybdänionen. Diese werden bevorzugt als Molybdat, weiter bevorzugt als Ammoniumheptamolybdat und besonders bevorzugt als Ammoniumheptamolybdat x 7 H₂O der Nachspülzusammensetzung zugegeben. Die Molybdänionen können auch als Natriummolybdat zugesetzt werden.

Molybdänionen können aber beispielsweise auch in Form mindestens eines Molybdänkationen enthaltenden Salzes wie Molybdänchlorid der Nachspülzusammensetzung zugesetzt und dann durch ein geeignetes Oxidationsmittel, beispielsweise durch die weiter oben beschriebenen Beschleuniger, zu Molybdat oxidiert werden. In einem solchen Fall enthält die Nachspülzusammensetzung selbst ein entsprechendes Oxidationsmittel.

Erfindungsgemäß enthält sie Molybdänionen in Kombination mit Zirkoniumionen sowie gegebenenfalls ein Polymer oder Copolymer, insbesondere ausgewählt aus der Gruppe bestehend aus den Polymerklassen der Polyamine, Polyethylenamine, Polyaniline, Polyimine, Polyethylenimine, Polythiophene und Polypryrole sowie deren Mischungen und Copolymerisaten und Polyacrylsäure, wobei der Gehalt an Molybdänionen und Zirkoniumionen jeweils im Bereich von 10 bis 500 mg/l (berechnet als Metall) liegt.

Bevorzugt liegen der Gehalt an Molybdänionen dabei im Bereich von 20 bis 150 mg/l, besonders bevorzugt von 25 bis 100 mg/l und ganz besonders bevorzugt von 30 bis 75 mg/l und der Gehalt an Zirkoniumionen im Bereich von 50 bis 300 mg/l, besonders bevorzugt von 50 bis 150 mg/l.

Bevorzugt sind zusätzlich Kupferionen in der Nachspüllösung vorhanden.

Vorzugsweise enthält die Nachspüllösung diese dann in einer Konzentration von 100 bis 500 mg/l, weiter bevorzugt von 150 bis 225 mg/l. Gemäß einer weiteren Ausführungsform enthält die erfindungsgemäße Nachspülzusammensetzung mindestens ein Polymer ausgewählt aus der Gruppe bestehend aus den Polymerklassen der Polyamine, Polyethylenamine, Polyaniline, Polyimine, Polyethylenimine, Polythiophene und Polypryrole sowie deren Mischungen und Copolymerisaten.

Das mindestens eine Polymer ist dabei vorzugsweise in einer Konzentration im Bereich von 0,1 bis 5 g/l, weiter bevorzugt von 0,1 bis 3 g/l, weiter bevorzugt von 0,3 bis 2 g/l und besonders bevorzugt im Bereich von 0,5 bis 1,5 g/l (berechnet als reines Polymer) enthalten.

Als Polymere werden bevorzugt kationische Polymere, insbesondere Polyamine, Polyethylenamine, Polyimine und/oder Polyethylenimine eingesetzt. Besonders bevorzugt kommt ein Polyamin und/oder Polyimin, ganz besonders bevorzugt ein Polyamin zum Einsatz.

Gemäß einer dritten, nicht erfindungsgemäßen Ausführungsform enthält die erfindungsgemäße Nachspülzusammensetzung mindestens eine Art Metallionen ausgewählt aus der Gruppe bestehend aus den Ionen von Molybdän, Kupfer, Silber, Gold, Palladium, Zinn, Antimon, Titan, Zirkonium und Hafnium und mindestens ein Polymer ausgewählt aus der Gruppe bestehend aus den Polymerklassen der Polyamine, Polyethylenamine, Polyaniline, Polyimine, Polyethylenimine, Polythiophene und Polypryrole sowie deren Mischungen und Copolymerisaten, jeweils in den folgenden bevorzugten, besonders bevorzugten und ganz besonders bevorzugten Konzentrationsbereichen (Polymer berechnet als reines Polymer und Metallionen berechnet als entsprechendes Metall).

| | | | |
|---|---|---|---|
| Mo | 1 bis 500 mg/l | 10 bis 250 mg/l | 20 bis 150 mg/l |
| Cu | 1 bis 1000 mg/l | 100 bis 500 mg/l | 150 bis 225 mg/l |
| Ag | 1 bis 500 mg/l | 5 bis 300 mg/l | 20 bis 150 mg/l |
| Au | 1 bis 500 mg/l | 10 bis 300 mg/l | 20 bis 200 mg/l |
| Pd | 1 bis 200 mg/l | 5 bis 100 mg/l | 15 bis 60 mg/l |
| Sn | 1 bis 500 mg/l | 2 bis 200 mg/l | 3 bis 100 mg/l |
| Sb | 1 bis 500 mg/l | 2 bis 200 mg/l | 3 bis 100 mg/l |
| Ti | 20 bis 500 mg/l | 50 bis 300 mg/l | 50 bis 150 mg/l |
| Zr | 20 bis 500 mg/l | 50 bis 300 mg/l | 50 bis 150 mg/l |
| Hf | 20 bis 500 mg/l | 50 bis 300 mg/l | 50 bis 150 mg/l |
| Polymer | 0,1 g /l bis 3 g/l | 0,3 g/l bis 2 g/l | 0,5 bis 1,5 g/l |

Optional handelt es sich bei dem mindestens einen Polymer um ein kationisches Polymer, insbesondere um ein Polyamin und/oder Polyimin, und bei den Metallionen um Kupferionen, Molybdänionen und/oder Zirkoniumionen, jeweils in den folgenden bevorzugten, besonders bevorzugten und ganz besonders bevorzugten Konzentrationsbereichen (Polymer berechnet als reines Polymer und Metallionen berechnet als entsprechendes Metall).

| | | | |
|---|---|---|---|
| Mo | 1 bis 500 mg/l | 10 bis 250 mg/l | 20 bis 150 mg/l |
| Cu | 1 bis 1000 mg/l | 100 bis 500 mg/l | 150 bis 225 mg/l |
| Zr | 20 bis 500 mg/l | 50 bis 300 mg/l | 50 bis 150 mg/l |
| kat. Polymer | 0,1 g/l bis 3 g/l | 0,3 g/l bis 2 g/l | 0,5 g/l bis 1,5 g/l |

Die Nachspülzusammensetzung umfasst - insbesondere, wenn es sich bei der metallischen Oberfläche um Aluminium oder eine Aluminiumlegierung handelt - vorzugsweise zusätzlich 20 bis 500 mg/l, weiter bevorzugt 50 bis 300 mg/l und besonders bevorzugt 50 bis 150 mg/l Ti, Zr und/oder Hf in komplexierter Form (berechnet als Metall). Dabei handelt es sich bevorzugt um Fluorokomplexe. Zudem umfasst die Nachspülzusammensetzung vorzugsweise 10 bis 500 mg/l, weiter bevorzugt 15 bis 100 mg/l und besonders bevorzugt 15 bis 50 mg/l freies Fluorid. Besonders bevorzugt enthält die Nachspülzusammensetzung Zr in komplexierter Form (berechnet als Metall) und mindestens eine Art Metallionen ausgewählt aus der Gruppe bestehend aus den Ionen von Molybdän, Kupfer, Silber, Gold, Palladium, Zinn und Antimon, vorzugsweise von Molybdän.

Der pH-Wert der Nachspülzusammensetzung liegt vorzugsweise im sauren Bereich, weiter bevorzugt im Bereich von 3 bis 5, besonders bevorzugt im Bereich von 3,5 bis 5. Überraschenderweise wurde gefunden, dass das Senken des pH-Wert die Abscheidung von Molybdänionen auf der phosphatbeschichteten metallischen Oberfläche fördert. Bei einer Molybdänionen enthaltenden Nachspüllösung beträgt der pH-Wert daher bevorzugt 3,5 bis 4,5 und besonders bevorzugt 3,5 bis 4,0.

Die Nachspülzusammensetzung ist im Wesentlichen nickelfrei. Bevorzugt enthält sie weniger als 0,1 g/l und besonders bevorzugt weniger als 0,01 g/l Nickelionen.

Die Nachspülzusammensetzung weist vorzugsweise eine Temperatur im Bereich von 15 bis 40 °C auf. Die Behandlung der metallischen Oberfläche mit der Nachspülzusammensetzung erfolgt bevorzugt für 10 bis 180, besonders bevorzugt für 20 bis 150 und ganz besondere bevorzugt für 30 bis 120 Sekunden, vorzugsweise mittels Tauchen oder Spritzen.

Auf der phosphatbeschichteten - sowie der gegebenenfalls mit der Nachspülzusammensetzung behandelten - metallischen Oberfläche kann dann kathodisch ein Elektrotauchlack abgeschieden sowie ein Lackaufbau aufgebracht werden.

Gegebenenfalls wird die metallische Oberfläche dabei nach der Behandlung mit der Nachspülzusammensetzung zunächst gespült, bevorzugt mit vollentsalztem Wasser, und gegebenenfalls getrocknet.

Die vorliegende Offenlegung bezieht sich weiterhin auf die vorstehend beschriebene alkalische, wässrige, jedoch nicht beanspruchte Reinigerzusammensetzung, welche mindestens ein wasserlösliches Silikat enthält, sowie auf das an entsprechender Stelle beschriebene Konzentrat, aus dem diese Reinigerzusammensetzung erhältlich ist.

Die Offenlegung betrifft zudem eine nicht beanspruchte phosphatbeschichtete metallische Oberfläche, welche mit dem erfindungsgemäßen Verfahren erhältlich ist.

Schließlich bezieht sich die Erfindung noch auf die Verwendung des Verfahrens im Bereich der Automobil-, Automobilzulieferer oder Allgemeinindustrie.

Im Folgenden soll die vorliegende Erfindung durch nicht einschränkend zu verstehende Ausführungsbeispiele und Vergleichsbeispiele erläutert werden.

### Beispiele

### i) Herstellung von Reinigungs- und Phosphatierbädern:

Durch Mischen der Komponenten in VE-Wasser, gegebenenfalls Einstellen des pH-Werts mit Phosphorsäure (Reinigungsbad A) und anschließendes Verdünnen des Gemisches um den Faktor 50 bis 70 wurden die folgenden Reinigungsbäder hergestellt:

| | Reinigungsbad | | | | |
|---|---|---|---|---|---|
| | A | B | C | D | E |
| Komponente | Gehalte (g/l) | | | | |
| Na-Wasserglas | - | 2,6 | 2,6 | - | 2,4 |
| K-Wasserglas | - | - | - | 3,1 | - |
| K-Pyrophosphat | 1 | 2 | 2 | - | - |
| Na-Tripolyphosphat | - | - | - | 0,5 | - |
| K-Tripolyphosphat | - | - | - | - | 0,8 |
| Phosphorsäure | - | - | - | - | 1,5 |
| Phosphonsäure | 0,1 | - | - | - | - |
| Na-Gluconat | - | - | 0,4 | - | - |
| Borsäure | - | - | - | - | 2,0 |
| Na-Nitrit | - | - | 0,02 | - | - |
| KOH (90 %) | 4,4 | 6 | 6 | 4,5 | 5,6 |
| pH-Einstellung | ja | nein | nein | nein | nein |
| pH-Wert | 10,5 | 11,6 | 11,6 | 11,2 | 11,3 |

Es wurden zudem noch das Reinigungsbad F sowie das Reinigungsbad G angesetzt. Das Reinigungsbad F war dabei mit Ausnahme des pH-Wertes von 10,5 identisch mit dem Reinigungsbad B, während das Reinigungsbad G mit Ausnahme des pH-Wertes von 10,5 identisch mit dem Reinigungsbad E war. Der pH-Wert wurde sowohl beim Reinigungsbad F als auch G mit Phosphorsäure eingestellt.

Durch Mischen der Komponenten in VE-Wasser (Zink, Nickel und Mangan werden als Nitrate bzw. Phosphate zugesetzt) und Einstellen des S-Wertes durch Absenken der Freien Säure (FS) mit Natronlauge wurden die folgenden nickelfreien Phosphatierbäder hergestellt:

| | Phosphatierbad | | |
|---|---|---|---|
| | A' | B' | C' |
| Komponente | Gehalte (g/l) | | |
| Zn | 1,3 | 1,3 | 1,3 |
| Ni | 1 | 0 | 0 |
| Mn | 1,0 | 1,0 | 1,5 |
| Phosphat (berechnet als P₂O₅) | 13 | 13,5 | 15 |
| freies Fluorid | 0,08 | 0,08 | 0,07 |
| BF₄⁻ | 1,0 | 1,0 | 1,0 |
| Nitrat | 3 | - | 0,05 |
| S-Wert | 0,08 | 0,06 | 0,07 |

Durch Mischen von H₂ZrF₆ und Ammoniumheptamolybdat in VE-Wasser und Einstellen des pH-Wertes mit verdünnter Ammoniaklösung wurde das folgende Nachspülbad hergestellt:

| Komponente | Gehalte (mg/l) |
|---|---|
| Zr | 130 |
| Mo | 50 |
| pH-Wert | 4 |

### ii) Behandlung von Testblechen:

Testbleche aus feuerverzinktem Stahl (EA), elektrolytisch verzinktem Stahl (G) sowie der Aluminiumlegierung AA 6014 (AI) wurden für 300 Sekunden bei 60 °C in eines der Reinigungsbäder A bis D getaucht und danach für 30 Sekunden bei 25 °C in ein Aktivierungsbad, das 0,6 g/l Zinkphosphat enthielt. Die Testbleche wurden sodann für 180 Sekunden bei 45 °C in eines der Phosphatierbäder A' bis C' und danach für 30 Sekunden bei 25 °C in das oben beschriebene Nachspülbad getaucht. Nach gründlichem Spülen mit VE-Wasser wurden die Testbleche noch mit einem kathodischen Elektrotauchlack sowie einem Standardautomobillackaufbau (Füller, Basislack, Klarlack) beschichtet.

### iii) Korrosionsschutz- und Lackhaftunqstests:

Die so vorbehandelten und lackierten Testplatten wurden anschließend einem Gitterschnitttest nach DIN EN ISO 2409 unterzogen. Getestet wurden jeweils 3 Bleche vor und nach Belastung für 240 Stunden mit Kondenswasser (DIN EN ISO 6270-2 CH).

Die entsprechenden Ergebnisse (Durchschnittswerte) finden sich in **Tab. 1.** Ein Gitterschnittergebnis von 0 ist hierbei der beste, ein solches von 5 der schlechteste Wert. Werte von 0 und 1 sind dabei vergleichbar gute Werte.

**Tabelle 1**

| (Vgl.-) Bsp. | Subst. | Reinig. | Phosph. | Gitterschnitt | |
|---|---|---|---|---|---|
| | | | | vor Belastung | nach Belastung |
| VB1 | EA | A | A' | 1,0 | 1,0 |
| VB2 | | A | B' | 3,3 | 5,0 |
| B1 | | C | B' | 1,0 | 3,0 |
| B6 | | B | C' | 0,7 | 0,3 |
| B7 | | F | C' | 0,7 | 0,7 |
| B8 | | E | C' | 0,7 | 0,7 |
| B9 | | G | C' | 0,3 | 1,7 |
| VB3 | G | A | A' | 0,0 | 0,3 |
| VB4 | | A | B' | 0,0 | 4,7 |
| B2 | | C | B' | 0,3 | 0,7 |
| VB5 | Al | A | A' | 0,0 | 0,0 |
| VB6 | | A | C' | 0,0 | 0,0 |
| B3 | | B | C' | 0,0 | 0,0 |

Zudem wurden die Testplatten aus elektrolytisch sowie feuerverzinktem Stahl einem VDA-Test (VDA 621-415; 10 Runden) unterzogen, wobei die Lackunterwanderung (U) in mm festgestellt sowie die Lackablösung nach Steinschlag (DIN EN ISO 20567-1, Verf. C) bestimmt wurde. Ein Ergebnis von 0 ist hierbei der beste, ein solches von 5 der schlechteste Wert nach erfolgtem Steinschlag. Ein Wert bis 1,5 ist dabei als guter Wert zu betrachten. Die Ergebnisse (Durchschnittswerte aus drei Blechen) sind ebenfalls in **Tab. 2** zusammengefasst.

**Tabelle 2**

| (Vgl.-) Bsp. | Subst. | Reinig. | Phosph. | VDA | |
|---|---|---|---|---|---|
| | | | | U (mm) | Steinschlag |
| VB1 | EA | A | A' | 0,3 | 0,5 |
| VB2 | | A | B' | 3,0 | 1,5 |
| B1 | | C | B' | 0,8 | 1,0 |
| B4 | | B | C' | 1,1 | n.b. |
| B5 | | D | C' | 0,8 | n.b. |
| B6 | | B | C' | 0,9 | 1,5 |
| B7 | | F | C' | 1,5 | 2,0 |
| B8 | | E | C' | 2,1 | 1,5 |
| B9 | | G | C' | 2,4 | 1,5 |
| VB3 | G | A | A' | 0,6 | 0,7 |
| VB4 | | A | B' | 2,4 | 2,8 |
| B2 | | C | B' | 1,3 | 1,3 |

Die Testplatten aus der Aluminiumlegierung wurden hingegen einem 240-stündigen CASS-Test nach DIN EN ISO 9227 sowie einem Filiformtest nach DIN EN 3665 unterzogen. Die Ergebnisse (Durchschnittswerte aus drei Blechen) sind in **Tab. 3** zusammengefasst.

**Tabelle 3**

| (Vgl.-) Bsp. | Subst. | Reinig. | Phosph. | CASS | Filiform | |
|---|---|---|---|---|---|---|
| | | | | | Mittel | Max. |
| VB5 | Al | A | A' | 0,8 | 1,0 | 4,6 |
| VB6 | | A | C' | 0,9 | 1,8 | 8,7 |
| B3 | | B | C' | 0,5 | 0,9 | 6,9 |

### iv) Ergebnisse und Diskussion:

Die Gitterschnittergebnisse der **Tab. 1** zeigen deutlich die Verschlechterung der Lackhaftung bei der nickelfreien gegenüber der nickelhaltigen Phosphatierung auf feuerverzinktem sowie elektrolytisch verzinktem Stahl (vgl. VB2 vs. VB1; VB4 vs. VB3).

Durch die Verwendung eines erfindungsgemäßen Reinigungsbads lässt sich bei der nickelfreien Variante eine Lackhaftung erzielen, welche der der nickelhaltigen Variante fast entspricht (vgl. B1 vs. VB1 und B2 vs. VB3).

Entsprechendes gilt für die Ergebnisse der **Tab. 2.** Auch hier wird durch die Verwendung eines erfindungsgemäßen Reinigungsbades bei der nickelfreien Phosphatierung eine deutliche Verbesserung der Korrosionsschutzwerte erzielt. Eine weitere Verbesserung ergibt sich durch die Zugabe von Gluconat und Nitrit zum Reinigungsbad (vgl. B1 vs. B4).

Die CASS- sowie Filiform-Ergebnisse in **Tab. 3** zeigen, dass durch die Verwendung eines erfindungsgemäßen Reinigungsbades bei der nickelfreien Phosphatierung auf der Aluminiumlegierung eine deutliche Verbesserung der Korrosionsschutzwerte erzielt wird (vgl. B3 vs. VB5 und VB6). Im Fall von CASS sowie Filiform, Mittel wird sogar ein besserer Korrosionsschutz als bei der nickelhaltigen Variante erzielt.

Aus dem Vergleich der Beispiele B6 und B7 (vgl. **Tab. 1** sowie **Tab. 2**) lässt sich jeweils die weitere Verbesserung der erzielten Ergebnisse durch die Wahl eines pH-Wertes von 11,6 (B6) statt eines pH-Wertes von 10,5 (B7) entnehmen.

Aus dem Vergleich der Beispiele B8 und B9 (vgl. **Tab. 1** sowie **Tab. 2**) lässt sich jeweils die weitere Verbesserung der erzielten Ergebnisse durch die Wahl eines pH-Wertes von 11,3 (B8) statt eines pH-Wertes von 10,5 (B9) entnehmen.

## Patentansprüche

1. Verfahren zur Phosphatierung einer metallischen Oberfläche, wobei eine metallische Oberfläche nacheinander mit den folgenden Zusammensetzungen behandelt wird:
i) mit einer alkalischen, wässrigen Reinigerzusammensetzung, welche mindestens ein wasserlösliches Silikat, wobei das mindestens eine wasserlösliche Silikat mindestens ein Wasserglas, und/oder mindestens ein Metasilikat umfasst, wobei das mindestens eine wasserlösliche Silikat in einer Gesamtkonzentration im Bereich von 0,01 bis 15 g/l vorliegt, das bei 25 °C eine Wasserlöslichkeit in VE-Wasser von mindestens 1 mg/l aufweist, enthält, wobei der pH-Wert der Reinigerzusammensetzung im Bereich von 10,7 bis 12,0 liegt, und dann
ii) mit einer sauren, wässrigen, Phosphatierzusammensetzung, welche Zinkionen, Manganionen und Phosphationen und weniger als 0,01 g/l Nickelionen umfasst, wobei "Phosphationen" auch Hydrogenphosphat, Dihydrogenphosphat, Phosphorsäure, Pyrophosphorsäure und Polyphosphorsäure sowie alle ihre teilweise und vollständig deprotonierten Formen umfasst, wobei die bereits mit der Phosphatierzusammensetzung behandelte metallische Oberfläche noch mit einer wässrigen Nachspülzusammensetzung behandelt wird, welche Molybdänionen und Zirkoniumionen umfasst.

2. Verfahren nach Anspruch 1 **dadurch gekennzeichnet, dass** der pH-Wert der Reinigerzusammensetzung im Bereich von 11,0 bis 12,0, bevorzugt von 11,3 bis 12,0 und besonders bevorzugt im Bereich von 11,5 bis 12,0 liegt.

3. Verfahren nach Anspruch 1 oder 2 **dadurch gekennzeichnet, dass** die metallische Oberfläche zumindest teilweise verzinkt ist.

4. Verfahren nach Anspruch 1 **dadurch gekennzeichnet, dass** das mindestens eine wasserlösliche Silikat mindestens ein Natronwasserglas und/oder Kaliwasserglas umfasst.

5. Verfahren nach einem der vorhergehenden Ansprüche **dadurch gekennzeichnet, dass** das mindestens eine wasserlösliche Silikat in einer Gesamtkonzentration bevorzugt von 0,2 bis 13 und besonders bevorzugt von 0,5 bis 10 g/l vorliegt.

6. Verfahren nach einem der vorhergehenden Ansprüche **dadurch gekennzeichnet, dass** die Reinigerzusammensetzung mindestens einen phosphorhaltigen Komplexbildner und/oder mindestens eine Hydroxycarbonsäure oder deren Salz umfasst.

7. Verfahren nach Anspruch 6 **dadurch gekennzeichnet, dass** der mindestens eine phosphorhaltige Komplexbildner ein Pyrophosphat und/oder Tripolyphosphat umfasst.

8. Verfahren nach Anspruch 6 oder 7 **dadurch gekennzeichnet, dass** die mindestens eine Hydroxycarbonsäure oder deren Salz Gluconat umfasst.

9. Verfahren nach einem der vorhergehenden Ansprüche **dadurch gekennzeichnet, dass** die Reinigerzusammensetzung Nitrit umfasst.

10. Verwendung des Verfahrens nach einem der vorhergehenden Ansprüche im Bereich der Automobil- und Automobilzuliefererindustrie.

## Claims

1. A method for phosphating of a metallic surface, which comprises treating a metallic surface one after the other with the following compositions:
i) with an alkaline, aqueous cleaner composition which comprises at least one water-soluble silicate, where the at least one water-soluble silicate comprises at least one waterglass, and/or at least one metasilicate, where the at least one water-soluble silicate is present in a total concentration in the range from 0.01 to 15 g/l, which at 25°C has a water solubility in fully demineralized water of at least 1 mg/l, where the pH of the cleaner composition is in the range from 10.7 to 12.0, and then
ii) with an acidic, aqueous phosphating composition which comprises zinc ions, manganese ions and phosphate ions and less than 0.01 g/l of nickel ions, where "phosphate ions" also refers to hydrogen phosphate, dihydrogen phosphate, phosphoric acid, pyrophosphoric acid and polyphosphoric acid and all of their partially and fully deprotonated forms, where the metallic surface already treated with the phosphating composition is further treated with an aqueous after-rinse composition which comprises molybdenum ions and zirconium ions.

2. The method according to claim 1 , **wherein** the pH of the cleaner composition is in the range from 11.0 to 12.0, preferably from 11.3 to 12.0 and more preferably in the range from 11.5 to 12.0.

3. The method according to claim 1 or 2, **wherein** the metallic surface is at least partly galvanized.

4. The method according to claim 1, **wherein** the at least one water-soluble silicate comprises at least one sodium waterglass and/or potassium waterglass.

5. The method according to any of the preceding claims, **wherein** the at least one water-soluble silicate is present in a total concentration preferably from 0.2 to 13 and more preferably from 0.5 to 10 g/l.

6. The method according to any of the preceding claims, **wherein** the cleaner composition comprises at least one phosphorus-containing complexing agent and/or at least one hydroxycarboxylic acid or salt thereof.

7. The method according to claim 6, **wherein** the at least one phosphorus-containing complexing agent comprises a pyrophosphate and/or tripolyphosphate.

8. The method according to claim 6 or 7, **wherein** the at least one hydroxycarboxylic acid or salt thereof comprises gluconate.

9. The method according to any of the preceding claims, **wherein** the cleaner composition comprises nitrite.

10. The use of the method according to any of the preceding claims in the sector of the automobile and automotive component supplier industry.

## Revendications

1. Procédé pour la phosphatation d'une surface métallique, dans lequel une surface métallique est traitée successivement par les compositions suivantes :
i) par une composition aqueuse, alcaline, d'agent de nettoyage, qui contient au moins un silicate hydrosoluble, ledit au moins un silicate hydrosoluble comprenant au moins un orthosilicate et/ou au moins un métasilicate, ledit au moins un silicate hydrosoluble étant présent à une concentration totale dans la plage de 0,01 à 15 g/l, qui présente à 25 °C une hydrosolubilité d'au moins 1 mg/l dans de l'eau déminéralisée, le pH de la composition d'agent de nettoyage se situant dans l'intervalle de 10,7 à 12,0, et ensuite
ii) par une composition aqueuse, acide, de phosphatation, qui comprend des ions zinc, des ions manganèse et des ions phosphate et moins de 0,01 g/l d'ions nickel, les « ions phosphate » comprenant également l'hydrogénophosphate, le dihydrogénophosphate, l'acide phosphorique, l'acide pyrophosphorique et l'acide polyphosphorique ainsi que toutes leurs formes partiellement ou totalement déprotonées, la surface métallique déjà traitée par la composition de phosphatation étant encore traitée par une solution aqueuse de post-rinçage qui comprend des ions molybdène et des ions zirconium.

2. Procédé selon la revendication 1, **caractérisé en ce que** le pH de la composition d'agent de nettoyage se situe dans l'intervalle de 11,0 à 12,0, de préférence de 11,3 à 12,0 et de façon particulièrement préférée dans l'intervalle de 11,5 à 12,0.

3. Procédé selon la revendication 1 ou 2, **caractérisé en ce que** la surface métallique est au moins partiellement zinguée.

4. Procédé selon la revendication 1, **caractérisé en ce que** ledit au moins un silicate hydrosoluble comprend au moins un orthosilicate de sodium et/ou orthosilicate de potassium.

5. Procédé selon l'une des revendications précédentes, **caractérisé en ce que** ledit au moins un silicate hydrosoluble est présent à une concentration totale de préférence de 0,2 à 13 et de façon particulièrement préférée de 0,5 à 10 g/l.

6. Procédé selon l'une des revendications précédentes, **caractérisé en ce que** la composition d'agent de nettoyage comprend au moins un complexant phosphoré et/ou au moins un acide hydroxycarboxylique ou un sel d'un tel acide.

7. Procédé selon la revendication 6, **caractérisé en ce que** ledit au moins un complexant phosphoré comprend un pyrophosphate et/ou tripolyphosphate.

8. Procédé selon la revendication 6 ou 7, **caractérisé en ce que** ledit au moins un acide hydroxycarboxylique ou sel d'un tel acide comprend un gluconate.

9. Procédé selon l'une des revendications précédentes, **caractérisé en ce que** la composition d'agent de nettoyage comprend du nitrite.

10. Utilisation du procédé selon l'une des revendications précédentes dans le secteur de l'industrie automobile et d'accessoires d'automobile.
